# FASCICULE DE BREVET EUROPEEN

(11) **EP 0 092 477 B1**
(45) Date de publication et mention de la délivrance du brevet: **06.11.1985**
(21) Numéro de dépôt: 83400746.0
(22) Date de dépôt: 15.04.1983
(51) Int. Cl.: B22D 7/04

(54) **Procédé et dispositif de fabrication d'un lingot d'acier creux**
Verfahren und Vorrichtung zur Herstellung von Hohlblöcken aus Stahl
Process and apparatus for casting hollow steel ingots

(30) Priorité: 15.04.1982 FR 8206475; 23.03.1983 FR 8304718
(43) Date de publication de la demande: 26.10.1983
(73) Titulaire: CREUSOT-LOIRE, F-75008 Paris (FR)
(72) Inventeur: Dor, Philippe, F-71210 Montchanin (FR); Martin, Daniel, F-71210 Montchanin (FR); Saint-Ignan, Jean-Claude, F-71670 Le Breuil (FR)
(74) Mandataire: Moncheny, Michel

## Description

La présente invention concerne la fabrication de lingots creux en acier, et est spécialement intéressante pour couler de gros lingots creux utilisés ensuite comme ébauches pour forger des pièces creuses de grande taille.

La technique traditionnelle pour réaliser des pièces forgées creuses, telles que des viroles, des tubes, des récipients destinés à être mis sous pression, etc., consiste à faire subir à un lingot classique, donc plein, les opérations successives suivantes: bloomage, écrasement, perçage, étirage sur mandrin, bigornage.

On a parfois pensé à utiliser des lingots creux, mais cette technique s'est très peu développée, jusqu'à présent. Pourtant, elle présente d'importants avantages sur la technique traditionnelle:
1. Les opérations de forgeage se trouvent simplifiées, car le bloomage, l'écrasement et le perçage deviennent inutiles et sont supprimés;
2. La mise au mille, c'est-à-dire le rapport entre le poids en kilogrammes du lingot de forge constituant l'ébauche de forgeage et le poids en tonnes de la pièce finie après forgeage, se trouve notablement réduite;
3. Le taux de ségrégation du carbone et des impuretés est diminué grâce à une durée de solidification du lingot creux beaucoup plus courte que celle d'un lingot classique plein;
4. Si l'évacuation de la chaleur par le centre creux du lingot est satisfaisante, la ségrégation résiduelle du carbone et des impuretés se localise au voisinage de la mi-épaisseur du lingot creux, puis du produit fini, de telle sorte que la surface intérieure de ce dernier est exempte de toute ségrégation. C'est là un avantage important, car cette surface est celle qui est la plus sollicitée en service et elle doit, par conséquent, présenter partout une analyse homogène du métal de base. C'est ainsi par exemple, qu'elle est souvent recouverte d'acier inoxydable, dans le cas de soudures de cuves nucléaires, ou de pièces creuses utilisées en pétrochimie.

Malgré ces multiples avantages du forgeage d'une pièce creuse à partir d'un lingot creux, cette technique s'est très peu développée, essentiellement à cause de la grande difficulté de réaliser un lingot creux. Ceci nécessite en effet de placer dans la lingotière un noyau, et de nombreux problèmes relatifs à ce noyau apparaissent, parmi lesquels il faut citer:
a) Les difficultés pour obtenir une bonne tenue du noyau.
b) Les difficultés de démoulage du noyau.
c) Les difficultés pour évacuer les calories communiquées au noyau pendant la coulée et la solidification du lingot.

Plusieurs solutions ont bien été proposées, parmi lesquelles on peut citer par exemple celle qui est décrite dans FR-A-2422459, et qui consiste à utiliser un noyau réfractaire cylindrique pris en sandwich entre deux tubes métalliques, l'ensemble se trouvant refroidi intérieurement par un courant gazeux. Dans celle qui vient d'être mentionnée, le noyau réfractaire cylindrique s'oppose à l'évacuation rapide de la chaleur par le courant gazeux, ce qui est défavorable.

Le but de la présente invention est de pouvoir réaliser un lingot creux assurant une évacuation énergique de la chaleur par le noyau pendant la solidification du lingot, et évitant les inconvénients mentionnés ci-dessus en a et b.

A cet effet, la présente invention a d'abord pour objet un procédé de fabrication d'un lingot d'acier creux, utilisant de façon traditionnelle une lingotière posée sur une base de coulée en source, alimentée par au moins une sortie de source, et comportant en outre, au centre de la lingotière, la pose d'un noyau cylindrique vertical, comportant une chemise cylindrique extérieure en tôle et un mandrin intérieur creux, séparés l'un de l'autre par un intervalle régulier parcouru en permanence par un courant refroidissant constitué par un gaz, ou par un brouillard, ou par le mélange d'un gaz et d'un brouillard, descendant selon l'axe du mandrin creux et remontant le long de la chemise dans ledit intervalle régulier, la température de l'acier mesurée en poche juste avant sa coulée en lingotière étant au plus égale à 1590° C, ce procédé étant caractérisé à la fois en ce que ledit noyau cylindrique vertical est entièrement métallique, en ce que la vitesse d'alimentation de la lingotière en acier liquide, à chaque sortie de source, est au plus égale à 20 (vingt) cm/s, en ce que la vitesse ascensionnelle de l'acier en lingotière est au plus égale à 14 (quatorze) cm/min, et en ce que le mandrin peut être retiré intact après la solidification du lingot, tandis que la chemise reste adhérente au lingot, et non soudée à ce dernier, sans risque de percée de la chemise, et sans risque de formation de criques nocives dans le lingot.

La température optimale de coulée de l'acier est choisie en fonction du liquide de la nuance d'acier à couler. D'un autre côté, les vitesses de sortie de source et de montée de l'acier en lingotière sont choisies en tenant compte de la géométrie de l'ensemble formé par la lingotière et par le noyau.

Comme courant refroidissant du noyau, l'invention exclut l'emploi de tout liquide, mais non pas celui de gouttelettes constituant un brouillard ou une suspension dans un gaz.

L'élément refroidissant du noyau est choisi de préférence, mais non obligatoirement, parmi les corps suivants: air ordinaire, gaz carbonique, vapeur d'eau, brouillard d'eau.

L'invention présente une possibilité de moduler le débit et la nature de l'élément refroidissant, en vue de réaliser un refroidissement variable, plus ou moins énergique, qui soit optimal à chaque instant de la solidification du lingot, par exemple décroissant au cours de la solidification du lingot suivant une loi de variation bien précise pour chaque type de lingot. L'invention donne ainsi une maîtrise complète de la position, dans l'épaisseur du lingot, du front de fin de solidification.

En pratique, le noyau est placé dans la lingotière avant d'introduire le métal en fusion, et celui-ci est ensuite coulé de bas en haut entre le noyau et la lingotière.

Le procédé selon l'invention peut également s'appliquer sous vide, en cas de besoin.

L'invention a aussi pour objet un dispositif de fabrication d'un lingot d'acier creux, appliquant le procédé mentionné ci-dessus avec les caractéristiques de la revendication 4.

Suivant une caractéristique préférentielle de l'invention, l'épaisseur de la chemise cylindrique de tôle est comprise entre 5 et 12 mm.

Le précédent dispositif selon l'invention peut comporter des plaquettes exothermiques ou isolantes formant masselottes, disposées au niveau supérieur du métal liquide, et adossées, d'une part, à la paroi interne de la lingotière et, d'autre part, à la chemise cylindrique du noyau.

L'un des principaux avantages du procédé et du dispositif selon l'invention est constitué par l'importante évacuation de chaleur à travers le noyau, pendant toute la solidification du lingot, du fait que la chemise cylindrique du noyau n'est qu'une tôle métallique, bonne conductrice de la chaleur, dont la face interne est directement en contact avec le courant refroidissant, et que le noyau ne comporte aucune partie réfractaire, donc aucune partie isolante s'opposant au transfert de chaleur.

Ce transfert de la chaleur à travers le noyau est d'ailleurs complexe: d'une part, la chemise cylindrique rougit et rayonne sur le mandrin refroidi et, d'autre part, les calories échauffant le mandrin et la chemise sont évacuées, par conductibilité et par convection, par le courant refroidissant. Il est d'ailleurs important, et caractéristique de l'invention, que le mandrin soit efficacement refroidi par son alésage, qui est parcouru par le courant refroidissant dès l'entrée de celui-ci dans le noyau.

Un autre avantage notable de l'invention est sa flexibilité et sa rapidité de réponse. En effet, grâce à la faible épaisseur de la chemise cylindrique, il est possible de faire varier rapidement la vitesse d'évacuation de la chaleur par le noyau en jouant soit sur le débit du courant refroidissant, soit sur sa nature, par exemple en ajoutant un brouillard d'eau à un courant d'air comprimé préexistant. D'une part en effet, il faut refroidir énergiquement l'intérieur du lingot pour éloigner de sa surface interne la zone de fin de solidification qui contient les ségrégations. Mais d'autre part, il faut néanmoins éviter de solidifier trop vite, de «geler», la peau de la paroi interne du lingot, sous peine de courir des risques de tapures, qui sont des fissures de grande longueur dues à un choc thermique de grande amplitude. La modulation de la vitesse de refroidissement pour le noyau, grâce à l'invention, permet de réaliser un programme de refroidissement du lingot selon sa nature et selon ses dimensions, assurant un refroidissement optimal à chaque instant de la solidification du lingot.

C'est ainsi que, dans les cas où le noyau doit être de diamètre faible par rapport aux dimensions du lingot, il est recommandé d'utiliser plutôt un brouillard qu'un gaz, au moins pendant une bonne partie du début de la solidification du lingot, car l'effet refroidissant d'un brouillard est plus marqué que celui d'une même masse de gaz.

Un autre avantage du procédé selon l'invention est que les conditions de coulée sont telles que la chemise cylindrique en tôle n'encourt aucun risque de percée.

Un avantage du dispositif selon l'invention est que, si la chemise en tôle est à renouveler à chaque coulée, le mandrin central, massif et bien refroidi sur ses deux faces, interne et externe, est réutilisable un certain nombre de fois.

Un autre avantage du dispositif selon l'invention est que, en fin de solidification, alors que la chemise de tôle reste adhérente au lingot solidifié, le mandrin central peut être extrait sans aucune difficulté, puisqu'un intervalle libre régulier le sépare de la chemise sur toute sa hauteur.

Enfin, un avantage du refroidissement par gaz ou par brouillard est qu'il ne présente aucun risque d'explosion, cn.ntrairement au refroidissement par eau.

Afin de bien faire comprendre l'invention, on va décrire ci-après, à titre d'exemple non limitatif, un mode de réalisation du procédé et du dispositif selon l'invention.

Il s'agit de la coulée en source d'un lingot de forge polygonal creux, à 24 pans, pesant 86 t, de diamètre moyen égal à 2500 mm, et de hauteur totale égale à 2960 mm, dont 400 mm de masselotte.

La composition de l'aicer est la suivante: C = 0,16%; Si = 0,25%; Mn = 1,35%; Ni = 0,70%; Cr = 0,17%; Mo = 0,50%; le restant étant constitué par du fer, avec quelques éléments résiduels.

La figure unique représente une coupe verticale; par l'axe de l'ensemble du dispositif et du lingot.

La lingotière 1 est posée sur la base de source 2, à travers laquelle va arriver le métal liquide en provenance de la mère de coulée 3 non représentée, par un canal 4 et deux orifices tels que 5, de 180 mm de diamètre.

La lingotière 1 est en fonte; elle présente une conicité d'environ 40 mm/m par rapport à l'axe vertical, et sa grande section est située en haut.

Au milieu de la base 2, on pose la chemise 6 en tôle d'acier doux de 10 mm d'épaisseur et de 1080 mm de diamètre intérieur, munie à sa partie inférieure d'un fond métallique 7 de même épaisseur, par lequel elle repose au milieu de la base 2.

Le mandrin creux 8 a un diamètre extérieur de 980 mm et un diamètre intérieur de 360 mm. Il est sensiblement plus haut que la chemise 6. Il en est distant de 50 mm. Il est réalisé en acier doux. Il repose sur des cales telles que 9, elles-mêmes posées sur le fond 7 de la chemise 6, et laissant entre elles des espaces libres, non visibles sur la figure. Le mandrin 8 doit être bien centré par rapport à la chemise 6, de façon que l'intervalle de 50 mm soit respecté tout autour du mandrin.

Par l'orifice supérieur 10 du mandrin 8, une canalisation 11 introduit de l'air comprimé, avec ou sans brouillard d'eau. Cet air comprimé de refroidissement parcourt tout l'intérieur 12 du mandrin 8, passe entre les cales telles que 9, et remonte dans l'intervalle 13 existant entre la chemise 6 et le mandrin 8, pour sortir à l'air libre annulairement en 14.

Le débit d'air comprimé introduit en 10 est normalement de 125 Nm³/min. Ce débit d'air est ici maintenu constant pendant toute la durée de la solidification du lingot, car ce réglage a été déterminé pour que la fin de solidification se situe à mi-épaisseur du lingot creux. Si l'on veut modifier la position du front de fin de solidification, il suffit de moduler le débit d'air de refroidissement, ou encore d'ajouter à l'air un peu de vapeur d'eau ou de brouillard d'eau.

Au niveau supérieur 16 du lingot 15 sont disposées des plaquettes exothermiques 17, 18, les unes 17, se trouvant adossées à la paroi interne de la lingotière 1, les autres 18, se trouvant adossées à la chemise 6 du noyau. Ces plaquettes exothermiques 17, 18 forment une masselotte pour la tête du lingot 15. La partie immergée dans l'acier des plaquettes exothermiques 17, 18 présente une hauteur de 400 mm.

Les conditions de coulée en source dans le présent exemple sont les suivantes:
La température de l'acier en poche juste avant la coulée dans la mère de coulée est de 1580° C.

La vitesse de sortie de l'acier liquide à travers les deux sorties de source 5, à l'entrée dans la lingotière 1, est de 11 cm/s environ.

La vitesse ascensionnelle de l'acier en lingotière se maintient autour de 9 cm/min.

La durée de la coulée en source de ce lingot de 86 t est légèrement supérieure à 35 min.

Avec de telles conditions de coulée en source, dans le dispositif qui vient d'être décrit, on évite la percée de la chemise 6, tout en échappant, d'autre part, à toute formation de criques nocives dans le lingot. Enfin, l'on est entièrement maître de la position, dans l'épaisseur du lingot, du front de fin de solidification, grâce à un réglage approprié, pour chaque type de lingot, des variations de débit et de la nature du gaz ou du brouillard de refroidissement du noyau, en fonction de l'évolution de la solidification du lingot.

## Revendications

1. Procédé de fabrication d'un lingot (15) d'acier creux, utilisant de façon traditionnelle une lingotière (1 ) posée sur une base (2) de coulée en source, alimentée par au moins une sortie de source (5), et comportant en outre, au centre de la lingotière (1 ), la pose d'un noyau cylindrique vertical, comportant une chemise cylindrique extérieure (6) en tôle et un mandrin intérieur creux (8), séparés l'un de l'autre par un intervalle régulier (13) parvouru en permanence par un courant refroidissant constitué par un gaz, ou par un brouillard, ou par le mélange d'un gaz et d'un brouillard, descendant selon l'axe du mandrin creux (8) et remontant le long de la chemise (6) dans ledit intervalle régulier (13), la température de l'acier mesurée en poche juste avant sa coulée en lingotière étant au plus égale à 1590° C, ce procédé étant caractérisé à la fois en ce que ledit noyau cylindrique vertical est entièrement métallique, en ce que la vitesse d'alimentation de la lingotière (1) en acier liquide, à chaque sortie de source (5), est au plus égale à 20 (vingt) cm/s, en ce que la vitesse ascensionnelle de l'acier en lingotière est au plus égale à 14 (quatorze) cm/min, et en ce que le mandrin (8) peut être retiré intact après la solidification du lingot (15) tandis que la chemise (6) reste adhérente au lingot (15), et non soudée à ce dernier.

2. Procédé selon la revendication 1, caractérisé en ce que l'élément refroidissant du noyau est choisi parmi les corps suivants: air ordinaire, gaz carbonique, vapeur d'eau, brouillard d'eau.

3. Procédé selon l'une des revendications 1 et2, utilisant la coulée en source, caractérisé en ce que le noyau (6, 7, 8, 9) est disposé dans la lingotière avant d'introduire le métal en fusion, et que celui-ci est ensuite coulé de bas en haut entre le noyau et la lingotière (1).

4. Dispositif de fabrication d'un lingot d'acier creux, appliquant l'un des procédés selon les revendications 1 à 3, comportant une lingotière (1 ) posée sur une base (2) de coulée en source, alimentée par au moins une sortie de source (5), et comportant en outre un noyau cylindrique vertical disposé au centre de la lingotière, ce noyau comportant une chemise cylindrique extérieure (6) en tôle et un mandrin intérieur creux (8), séparés l'un de l'autre par un intervalle régulier (13) parcouru en permanence par un courant refroidissant constitué par un gaz, ou par un brouillard, ou par un mélange d'un gaz et d'un brouillard, descendant selon l'axe du mandrin creux (8) et remontant le long de la chemise (6) dans ledit intervalle régulier (13), ce dispositif étant caractérisé en ce que ledit noyau cylindrique vertical est entièrement métallique et qu'il est constitué: d'une chemise cylindrique (6) en tôle, consommable, d'une épaisseur comprise entre 4 et 20 mm, fermée à sa partie inférieure par un fond métallique (7) reposant sur la base (2); et en ce que le mandrin métallique creux (8) est réutilisable et repose sur ledit fond métallique (7) par l'intermédiaire de cales (9) laissant entre elles des passages libres pour ledit courant refroidissant de gaz ou de brouillard ou d'un mélange d'un gaz et d'un brouillard.

5. Dispositif selon la revendication 4, caractérisé en ce que l'épaisseur de la chemise cylindrique (6) est comprise entre 5 et 12 mm.

6. Dispositif selon l'une des revendications 4 et 5, caractérisé en ce que des plaquettes (17, 18) exothermiques ou isolantes formant masselottes, sont disposées au niveau supérieur (16) du métal liquide, et adossées d'une part (17) à la paroi interne de la lingotière (1 ) et d'autre part (18) à la chemise cylindrique (6) du noyau.

## Patentansprüche

1. Verfahren zur Herstellung eines Hohlblocks (15) aus Stahl unter herkömmlicher Verwendung einer Kokille (1), die auf einer Gussbasis (2) für steigenden Guss bzw. Gespanngussbasis abgestellt bzw. aufgesetzt ist, die von wenigstens einem Gespanngussauslass (5) gespeist wird und die unter anderem im Zentrum der Kokille (1) den Einbau eines vertikalen zylindrischen Kernes umfasst, der einen zylindrischen Aussenmantel (6) aus Blech und einem inneren hohlen Dorn (8) aufweist, die voneinander durch einen regelmässigen Zwischenraum (13) getrennt sind, der permanent von einem Kühlstrom durchströmt wird, der aus einem Gas, einem Nebel oder aus einer Mischung aus einem Gas und einem Nebel besteht und entlang der Achse des hohlen Dornes (8) absteigt und entlang dem Mantel (6) in dem genannten regelmässigen Zwischenraum (13) wieder aufsteigt, wobei die Temperatur des Stahls gemessen in der Giesspfanne knapp vor dem Vergiessen in die Kokille höchstens 1590° C beträgt und dieses Verfahren gleichzeitig dadurch gekennzeichnet ist, dass der genannten zylindrische Kern ganz aus Metall besteht, dass die Zufuhrgeschwindigkeit zur Kokille (1) an flüssigem Stahl an jedem Gespanngussauslass (5) höchstens 20 cm/s beträgt, dass die aufsteigende Geschwindigkeit des Stahls in der Kokille höchstens 14 cm/min beträgt und dass der Dorn (8) nach dem Erstarren des Blocks (15) unversehrt herausgezogen werden kann, während der Mantel (6) am Block (15) haften bleibt und an diesen nicht angeschweisst ist.

2. Verfahren nach Anspruch 1, dadurch gekennzeichnet, dass das Kühlelement des Kernes unter folgenden Grundstoffen bzw. Körpern gewählt wird: gewöhnliche Luft, Kohlendioxid, Wasserdampf und Wassernebel.

3. Verfahren nach einem der Ansprüche 1 und 2, unter Anwendung des steigenden Gusses bzw. Gespanngusses, dadurch gekennzeichnet, dass der Kern (6,7,8,9) in der Kokille vor dem Einbringen des geschmolzenen Metalls angeordnet wird und dass das Metall darauf von unten nach oben zwischen dem Kern und der Kokille (1 ) vergossen wird.

4. Vorrichtung zur Herstellung eines Stahlhohlblocks unter Anwendung eines der Verfahren nach einem der Ansprüche 1 bis 3, mit einer Kokille (1), die auf eine Gussbasis (2) für steigenden Guss bzw. Gespanngussbasis aufgesetzt ist und von wenigstens einem Gespanngussauslass (5) gespeist wird und ausserdem einen vertikalen zylindrischen Kern umfasst, der im Zentrum der Kokille angeordnet ist und einen zylindrischen Aussenmantel (6) aus Blech und einen inneren hohlen Dorn (8) aufweist, die voneinander durch einen regelmässigen Zwischenraum (13) getrennt sind, der permanent von einem Kühlstrom durchströmt wird, der aus einem Gas, einem Nebel oder einer Mischung aus einem Gas und einem Nebel besteht, der entlang der Achse des hohlen Dornes (8) absteigt und entlang dem Mantel (6) entlang dem genannten regelmässigen Zwischenraum (13) aufsteigt, wobei die Vorrichtung dadurch gekennzeichnet ist, dass der genannte vertikale zylindrische Kern ganz aus Metall besteht und aus einem verbrauchbaren zylindrischen Blechmantel (6) besteht, der eine Dicke von 4-20 mm besitzt, an seinem unteren Ende durch einen Metallboden (7) verschlossen ist, der auf der Basis (2) aufruht, und dass der hohle Metalldorn (8) wiederverwendbar ist und auf genannten Metallboden (7) unter Zwischenschaltung von Unterlegkeilen bzw. -klötzen (9) aufruht, die zwischen sich freie Durchlässe für den genannten Kühlstrom aus Gas, Nebel oder einer Mischung aus einem Gas und einem Nebel freilassen.

5. Vorrichtung nach Anspruch 4, dadurch gekennzeichnet, dass die Dicke des zylindrischen Mantels (6) 5-12 mm beträgt.

6. Vorrichtung nach einem der Ansprüche 4 und 5, dadurch gekennzeichnet, dass exotherme oder isolierende Platten (17, 18), die verlorene obere Giessköpfe bilden, auf dem oberen Niveau (16) des flüssigen Metalls angeordnet und einerseits (17) an die Innenwand der Kokille (1) und anderseits (18) an den zylindrischen Mantel (6) des Kernes angebaut bzw. angelehnt sind.

## Claims

1. Process for producing a hollow steel ingot (15), utilising in a conventional way an ingot mould (1) placed on a bottom-casting base (2) fed by at least one bottom outlet (5), and also involving, in the centre of the ingot mould (1), the installation of a vertical cylindrical core comprising an outer cylindrical sleeve (6) made of sheet metal and a hollow inner mandrel (8) which are separated from one another by a uniform gab (13), through which flows continuously a cooling stream consisting of a gas or a mist or of the mixture of a gas and a mist, descending along the axis of the hollow mandrel (8) and rising again along the sleeve (6) in the said uniform gap (13), the temperature of the steel, measured in a ladle just before it is poured into the ingot mould, being at most equal to 1,590° C, this process being characterised both in that the said vertical cylindrical core is completely metallic, in that the feed rate of liquid steel to the ingot mould (1) at each bottom outlet (5) is at most equal to 20 (twenty) cm/s, in that the rising speed of the steel in the ingot mould is at most equal to 1'4 (fourteen) cm/min, and in that the mandrel (8) can be removed intact after the ingot (15) has solidified, whilst the sleeve (6) remains adhering to the ingot (15) and not welded to the latter.

2. Process according to Claim 1, characterised in that the core cooling element is selected from the following bodies: ordinary air, carbon dioxide, steam or water mist.

3. Process according to either one of Claims 1 or 2, making use of bottom casting, characterised in that the core (6, 7, 8, 9) is arranged in the ingot mould before the molten metal is introduced, and in that the latter is subsequently cast from the bottom upwards between the core and the ingot mould (1).

4. Device for producing a hollow steel ingot, using any one of the processes according to Claims 1 to 3, comprising an ingot mould (1) placed on a bottom-casting base (2) fed by means of at least one bottom outlet (5), and also incorporating a vertical cylindrical core arranged in the centre of the ingot mould, this core comprising an outer cylindrical sleeve (6) made of sheet metal and a hollow inner mandrel (8) which are separated from one another by a uniform gap (13), through which flows continuously a cooling stream consisting of a gas or a mist or a mixture of a gas and a mist, descending along the axis of the hollow mandrel (8), and rising again along the sleeve (6) in the said uniform gap (13), this device being characterised in that the said vertical cylindrical core is completely metallic and consists of a disposable cylindrical sheetmetal sleeve (6) of a thickness of between 4 and 20 mm, which is closed in its lower part by means of a metal bottom (7) resting on the base (2), and in that the hollow metal mandrel (8) is reuseable and rests on the said metal bottom (7) by means of wedges (9) which leave between them free passages for the said cooling stream of gas or mist or a mixture of a gas and mist.

5. Device according to Claim 4, characterised in that the thickness of the cylindrical sleeve (6) is between 5 and 12 mm.

6. Device according to either one of Claims 4 and 5, characterised in that exothermic or insulating plates (17, 18) forming deadheads are arranged at the upper level (16) of the liquid metal and are placed against the inner wall of the ingot mould (1) on the one hand (17) and against the cylindrical sleeve (6) of the core on the other hand (18).
